# EUROPÄISCHE PATENTANMELDUNG

(11) **EP 4 759 951 A1**
(43) Veröffentlichungstag der Anmeldung: **17.06.2026**
(21) Anmeldenummer: 24219677.2
(22) Anmeldetag: 13.12.2024
(51) Int. Cl.: C22C 18/00, C22C 18/04, C22C 38/00, C22C 38/02, C22C 38/04, C23C 2/06, C23C 2/20, C23C 2/26, C23C 2/28, C23C 2/40

(54) **BESCHICHTETES STAHLBLECH MIT ZM-ÜBERZUG UND DARAUS HERGESTELLTES STAHLBLECHBAUTEIL**

(71) Anmelder: ThyssenKrupp Steel Europe AG, 47166 Duisburg (DE)
(72) Erfinder: Stille, Sebastian, 47166 Duisburg (DE); Henke, Hendrik, 47166 Duisburg (DE); Schulz, Jennifer, 47166 Duisburg (DE)
(74) Vertreter: ThyssenKrupp Steel Europe AG

(57) **Zusammenfassung**

Die Erfindung betrifft ein beschichtetes Stahlblech mit einem ZM-Überzug und einem Auflagengewicht zwischen 200 und 1000 g/m², welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner (Z) und Eutektikum (E) umfasst oder daraus besteht. Des Weiteren betrifft die Erfindung ein aus dem Stahlblech hergestelltes Stahlblechbauteil.

## Beschreibung

Die Erfindung betrifft ein beschichtetes Stahlblech mit einem ZM-Überzug und einem Auflagengewicht zwischen 200 und 1000 g/m², welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner und Eutektikum umfasst oder daraus besteht. Des Weiteren betrifft die Erfindung ein aus dem Stahlblech hergestelltes Stahlblechbauteil.

Im stetig wachsenden Markt für Solarständerwerke sind die verwendeten Werkstoffe einer hohen Korrosionsbelastung ausgesetzt. Dabei müssen typischerweise Lebensdauern von mindestens 25 Jahren unter sogenannten Freibewitterungsbedingungen gewährleistet werden. Es ist daher erstrebenswert, für diesen Einsatzzweck Beschichtungen einzusetzen, die eine hohe und langlebige Korrosionsperformance aufweisen. Hierzu zählen insbesondere ZM-Überzüge. Diese lassen sich effizient im Schmelztauchverfahren applizieren.

Grundsätzlich weisen Zn-basierte Überzüge auf einem Grundsubstrat, insbesondere Stahlsubstrat, den Vorteil einer aktiven, kathodischen Korrosionsschutzwirkung auf. Hierfür verantwortlich ist das bezogen auf den Grundwerkstoff, das Grundsubstart, im Wesentlichen eine Verwendung eines Kohlenstoffstahls, negative elektrochemische Korrosionspotenzial. Zusätzlich zu diesem Aspekt weisen ZM-Überzüge durch eine verstärkt ausgeprägte äußere Oxidschicht eine passive Korrosionsschutzwirkung in Form einer Barriere auf.

Der mikroskopische Aufbau eines ZM-Überzugs besteht typischerweise aus zwei Kernelementen. Zum einen liegen in der Schicht Zn-reiche globulare Körner vor (im Folgen "Zinkkörner" genannt). Zwischen den Zinkkörnern existieren Bereiche in eutektischer Zusammensetzung (im Folgenden "Eutektikum" genannt), welche geometrisch die Lücken zwischen den Zinkkörnern auffüllen.

Ist ein ZM-Überzug einer korrosiven Belastung ausgesetzt, so findet eine korrosive Wechselwirkung verstärkt in den eutektischen Bereichen statt, welche sich stärker aufopfern als die Zinckörner. Eine technische Schwachstelle der ZM-Legierung ist daher der räumlich lokalisierte Abtrag innerhalb des Eutektikums, was die mechanische Integrität des gesamten Überzugs gefährden kann. Ist das Eutektikum zu weit aufgebraucht, so besteht die Gefahr lokal herausbrechender Zinkkörner, welche am übrigen ZM-Überzug keinen Halt mehr finden. Dies führt zu blankliegenden Stellen am Grundwerkstoff und damit einhergehend zu einem lokalen Ausfall des Korrosionsschutzes.

Um dieses Problem abzuschwächen und somit die lokale Ausfallwahrscheinlichkeit eines ZM-Überzugs zu senken, ist ein Überzugsaufbau wünschenswert, welcher die oben beschriebenen Schwachstellen des ZM-Überzugs abmildern kann.

Aufgabe der vorliegenden Erfindung ist es Stahlbleche respektive daraus Stahlblechbauteile, insbesondere für Solarständerwerke, mit verbessertem Korrosionsschutz zur Verfügung zu stellen. Dieser Korrosionsschutz soll auch nach Umformung der Stahlbleche zu Bauteilen und bevorzugt nach mechanischer Beschädigung der Oberfläche des ZM-Überzugs erhalten bleiben. Insbesondere bei Umformungen mit Rissbildung in dem Korrosionsschutz, also Risse in der Korrosionsschutzschicht, soll ein Fortschreiten von Rissen bis auf das Grundsubstrat verringert oder verhindert werden. Ferner soll ein langlebiger Einsatz unter korrosiven Bedingungen im Feld ermöglicht werden, bevorzugt als Rammprofile für Bodenbereich sowie als Primär- und/oder Sekundärtragwerk.

Die Aufgabe wird in Bezug auf ein beschichtetes Stahlblech mit den Merkmalen des Anspruches 1, in Bezug auf ein Verfahren zur Herstellung eines ZM-Überzugs mit den Merkmalen des Anspruchs 6, in Bezug auf ein beschichtetes Stahlblechbauteil mit den Merkmalen des Anspruchs 7 und in Bezug auf eine Verwendung mit den Merkmalen des Anspruchs 11 gelöst.

Die erste Lehre der Erfindung betrifft ein beschichtetes Stahlblech mit einem ZM-Überzug und einem Auflagengewicht beidseitig, zwischen 200 und 1000 g/m², also zwischen 100 und 500 g/m² pro Seite, welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner und Eutektikum umfasst oder daraus besteht. Im Sinne der Erfindung wird der ZM-Überzug im Schmelztauchverfahren aufgebracht und nach dem Schmelzbad so abgestreift, dass sich ein Überzug auf beiden Seiten des Substrats bildet, wobei jede Seite des Substrats einen Überzug von mindestens 100 g/m² aufweist.

Im ZM-Überzug können sich neben den Zinkkörner auch mindestens eine andere Phase ausgewählt aus einer ternären eutektischen Zn/Al/MgZn₂-Struktur, einer binären eutektischen Zn/MgZn₂-Struktur, einer binären eutektischen Zn-Al-Struktur und einer einphasigen MgZn₂-Struktur befinden.

Erfindungswesentlich ist, dass in einem vertikalen Schnitt durch das beschichtete Stahlblech in einer REM (Rasterelektronenmikroskop)-Aufnahme eine ein Rechteck aufweisende Messfläche mit einer langen Seite von 200 µm und einer kurzen Seite von 14 µm, bevorzugt 17 µm oder 20 µm, besonders bevorzugt 22 µm, insbesondere 25 µm innerhalb des ZM-Überzugs derart aufgespannt wird, dass die lange Seite des Rechtecks parallel zur Blechebene ausgerichtet ist, wobei die Zinkkörner einen Flächenanteil von mindestens 75 % in der Messfläche einnehmen.

Die Erfinder haben überraschend festgestellt, dass durch ein hohes Auflagengewicht zwischen 200 und 1000 g/m², insbesondere mindestens 230, 250 g/m², vorzugsweise mindestens 280, 300 g/m², bevorzugt mindestens 320, 350 g/m², besonders bevorzugt mindestens 370, 400 g/m², und insbesondere bis 900, 800 g/m², vorzugsweise bis 720, 650 g/m², bei einer fein austarierten Prozessführung im Schmelztauchveredelungsprozess ein vorzugsweise mehrlagiger Kornaufbau der im ZM-Überzug angeordneten Zinkkörner bereitgestellt werden kann, wobei beispielsweise bei einer adäquat eingestellten Abkühlgeschwindigkeit des Stahlblechs nach Austreten aus dem ZM-Schmelzpott und dem damit verbundenen Erstarrungsverhalten der ZM-Schmelze auf dem Stahlblech eine mehrlagige Anordnung ausreichend kleiner Zinkkörner erzielt werden kann. Diese bewirkt, dass es auch nach einem Auflösen des Eutektikums nicht zu einem lokalen Komplettversagen des ZM-Überzugs durch Ablösung einzelner großer Zinkkörner kommt, sondern dass sich durch den insgesamt mehrlagigen Kornaufbau zunächst nur kleinere Anteile des Überzugs, insbesondere oberflächennahe Anteile lösen, die darunterliegenden Zinckörner jedoch weiter ihrer korrosionsschützenden Wirkung nachkommen. Daher nehmen die Zinkkörner einen Flächenanteil von mindestens 75 % in der Messfläche ein.

Zusätzlich können die Zinkkörner bewirken, dass Risse, die beim Umformen im Überzug entstehen, an den Phasengrenzen zwischen Zinkkorn und Eutektikum gebremst, bestenfalls sogar gestoppt werden.

Risse die durch das weichere Zinkkorn geleitet werden, weisen einen geringeren Spannungsintensitätsfaktor an der Phasengrenze auf, so dass sie nur erschwert in das härtere Eutektikum eindringen können. Zinkkörner, eingebettet in eutektische Phasen, erschweren also das Fortschreiten von Rissen und stoppen diese bestenfalls. Überzüge mit hauptsächlich eutektischen Phasen bieten mithin keine Rissbremsen. Risse in den härteren eutektischen Phasen weisen einen höheren Spannungsintensitätsfaktor an der Rissspitze auf, als Risse in den weicheren Zinkphasen. Die willkürliche, versetzte Verteilung der feinen Zinkkörner über mehrere Lagen, kann das Risiko der Rissbildung bis zum Grundsubstrat deutlich verringern. Dadurch werden auch Abplatzungen verhindert, die das Grundsubstrat freilegen.

Risse in dem ZM-Überzug können mittels Mikroskops (z.B. REM) qualitativ und quantitativ erfasst werden. Eine Verringerung der Risse und der Rissbildung bedeutet bei Auswertung unter dem Mikroskop, dass die Rissspitze das Grundsubstrat nicht erreicht und/oder Öffnungsmodus I, die Rissöffnung senkrecht zur Rissebene geringer ist, jeweils im Vergleich zu einem ZM-Überzug in welchem die Zinkkörner einen Flächenanteil von weniger als 75 % in der Messfläche einnehmen.

Die Messfläche weist eine lange Seite von 200 µm, bevorzugt 210 µm, besonders bevorzugt 220 µm und eine kurze Seite von 14 µm, bevorzugt 17 µm, besonders bevorzugt 20 µm oder 22 µm, insbesondere 25 µm auf, wobei die lange Seite des Rechtecks parallel zur Blechebene ausgerichtet ist und die gesamte Messfläche auf der REM-Aufnahme innerhalb des ZM-Überzugs angeordnet ist. Als Blechebene (oder Substratoberfläche) wird die Blechoberfläche eines ebenen Blechs betrachtet, ohne Beachtung von Strukturen die zur Welligkeit oder Rauheit beitragen.

Das Auflagenlagengewicht zwischen 200 und 1000 g/m² bezieht sich auf beide Seiten des beschichteten Stahlblechs, mithin jeweils 100-500 g/m² pro Blechseite und entspricht somit in etwa einer Dicke des ZM-Überzugs zwischen 14 µm und 80 µm pro Seite.

Im konventionellen Schmelztauchveredlungsprozess kommt es insbesondere bei hohen Auflagengewichten zu einem verlangsamten Abkühlen der ZM-Schmelze. Dies führt zu einem Kornwachstum mit wenigen, großen Körnern, was einer gewünschten Ausprägung des ZM-Überzugs zuwiderlaufen würdet. Es ist in Untersuchungen festgestellt worden, dass eine Abkühlung der auf dem Stahlblech aufgebrachten ZM-Schmelze mit einer Geschwindigkeit ≥ 15 °C/s, insbesondere ≥ 22 °C/s oder ≥ 25 °C/s, vorzugsweise ≥ 28 °C/s oder ≥ 30 °C/s, bevorzugt ≥ 37 °C/s erfolgen sollte, wobei die Temperatur des aus der ZM-Schmelze austretenden Stahlblechs oberhalb der ZM-Schmelze zum einen und insbesondere vor der ersten Umlenkrolle zum anderen beispielsweise mittels Pyrometer erfasst werden kann.

Gegenstand der Erfindung ist somit ein Verfahren zur Herstellung eines ZM-Überzugs, der neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ausgehärteteZM-Überzug Zinkkörner und Eutektikum umfasst oder daraus besteht, dadurch gekennzeichnet, dass in einem vertikalen Schnitt durch das beschichtete Stahlblech in einer REM-Aufnahme eine ein Rechteck aufweisende Messfläche mit einer langen Seite von 200 µm und einer kurzen Seite von 14 µm innerhalb des ZM-Überzugs derart aufgespannt wird, dass die lange Seite des Rechtecks parallel zur Blechebene ausgerichtet ist, wobei die Zinkkörner einen Flächenanteil von mindestens 75 % in der Messfläche einnehmen, wobei ein Stahlblech in ein Schmelzbad getaucht wird, das umfasst oder besteht neben Zink (Rest) und unvermeidbaren Verunreinigungen zusätzliche Elemente wie Aluminium mit einem Gehalt zwischen 0,5 und 8,0 Gew.-% und Magnesium mit einem Gehalt zwischen 0,5 und 8,0 Gew.-%., wobei eine Abkühlung der auf dem Stahlblech aufgebrachten ZM-Schmelze mit einer Geschwindigkeit ≥ 15 °C/s, insbesondere ≥ 22 °C/s oder ≥ 25 °C/s, vorzugsweise ≥ 28 °C/s oder ≥ 30 °C/s, bevorzugt ≥ 37 °C/s erfolgt, wobei die Temperatur des aus der ZM-Schmelze austretenden Stahlblechs oberhalb der ZM-Schmelze zum einen und insbesondere vor der ersten Umlenkrolle zum anderen beispielsweise mittels Pyrometer erfasst werden kann.

Der ZM-Überzug, aufgebracht im Schmelztauchbeschichtungsprozess, umfasst oder besteht aus einer Zinklegierung mit neben Zink (Rest) und unvermeidbaren Verunreinigungen zusätzliche Elemente wie Aluminium mit einem Gehalt zwischen 0,5 und 8,0 Gew.-% und Magnesium mit einem Gehalt zwischen 0,5 und 8,0 Gew.-%. Als Verunreinigungen im Überzug können Elemente aus der Gruppe Si, Sb, Bi, Zr, Ni, Cr, Pb, Ti, Ca, Mn, Sn, La, Ce, Fe und Cr in Gehalten einzeln oder kumuliert bis zu 0,5 Gew.-%, insbesondere bis zu 0,4 Gew.-%, vorzugsweise bis zu 0,3 Gew.-% vorhanden sein, wobei in einer Alternative die Konzentration von Fe aufgrund der Diffusion höher sein kann. Der Rest ist Zink. Der Überzug weist bevorzugt Magnesium mit einem Gehalt von mindestens 0,8 Gew.-%, insbesondere von mindestens 1,0 Gew.-%, vorzugsweise von mindestens 1,1 Gew.-% und Aluminium mit einem Gehalt von mindestens 0,8 Gew.-%, insbesondere von mindestens 1,0 Gew.-% auf. Der Überzug weist Magnesium mit einem Gehalt von maximal 8,0 Gew.-%, bevorzugt von maximal 7,0 Gew.-%, besonders bevorzugt von maximal 5,0 Gew.-%, insbesondere von maximal 4,0 Gew.-% und Aluminium mit einem Gehalt von maximal 8,0 Gew.-%, bevorzugt von maximal 7,0 Gew.-%, besonders bevorzugt von maximal 5,0 Gew.-%, insbesondere von maximal 4,0 Gew.-% auf.

In einer Ausführung wird der ZM-Überzug durch Schmelztauchbeschichtung in einem Schmelzbad aufgebracht, wobei das Schmelzbad neben Zink (Rest) und unvermeidbaren Verunreinigungen zusätzliche Elemente wie Aluminium mit einem Gehalt zwischen 0,5 und 8,0 Gew.-% und Magnesium mit einem Gehalt zwischen 0,5 und 8,0 Gew.-% umfasst. Als Verunreinigungen im Schmelzbad können Elemente aus der Gruppe Si, Sb, Bi, Zr, Ni, Cr, Pb, Ti, Ca, Mn, Sn, La, Ce, Fe und Cr in Gehalten einzeln oder kumuliert bis zu 0,5 Gew.-%, insbesondere bis zu 0,4 Gew.-%, vorzugsweise bis zu 0,3 Gew.-% vorhanden sein. Der Rest ist Zink. Das Schmelzbad weist bevorzugt Magnesium mit einem Gehalt von mindestens 0,8 Gew.-%, insbesondere von mindestens 1,0 Gew.-%, vorzugsweise von mindestens 1,1 Gew.-% und Aluminium mit einem Gehalt von mindestens 0,8 Gew.-%, insbesondere von mindestens 1,0 Gew.-% auf. Das Schmelzbad weist Magnesium mit einem Gehalt von maximal 8,0 Gew.-%, bevorzugt von maximal 7,0 Gew.-%, besonders bevorzugt von maximal 5,0 Gew.-%, insbesondere von maximal 4,0 Gew.-% und Aluminium mit einem Gehalt von maximal 8,0 Gew.-%, bevorzugt von maximal 7,0 Gew.-%, besonders bevorzugt von maximal 5,0 Gew.-%, insbesondere von maximal 4,0 Gew.-% auf.

Insbesondere zur Einstellung einer vorgegebenen Dicke des ZM-Überzugs, welche im festen bzw. erstarrten Zustand zwischen 14 µm und 60 µm pro Seite betragen kann, wird die noch im flüssigen Zustand auf dem Stahlband applizierte Schmelze abgestreift, dadurch, dass nach dem Verlassen des Schmelzbads das mit flüssiger Schmelze beschichtete Stahlband durch eine Abstreifvorrichtung hindurchgeführt wird, welche Mittel aufweist, beispielsweise Düsen, insbesondere Schlitzdüsen, welche beidseitig auf das Stahlband mit einem gasförmigen Abstreifmedium zum Abstreifen der flüssigen Schmelze einwirken. Die Einstellung der Dicke des ZM-Überzugs kann insbesondere zwischen mindestens 14 µm, bevorzugt mindestens 17 µm, besonders bevorzugt mindestens 20 µm oder 22 µm, insbesondere mindestens 25 µm und maximal 80,0 µm, vorzugsweise maximal 55,0 µm, unabhängig voneinander jeweils pro Seite, erfolgen.

Unter Stahlblech ist allgemein ein warmgewalztes oder kaltgewalztes Stahlflachprodukt zu verstehen, welches in Blechform bzw. in Platinenform oder in Bandform bereitgestellt werden kann. Die Dicke des Stahlblechs kann zwischen 0,30 und 10,0 mm, insbesondere mindestens 0,40 mm, vorzugsweise mindestens 0,45 mm und maximal 4,0 mm, vorzugsweise maximal 3,5 mm oder insbesondere mindestens 1,0 mm, vorzugsweise mindestens 1,5 mm und maximal 9,0 mm, vorzugsweise maximal 8,0 mm betragen.

In vorteilhafterweise nehmen die Zinkkörner einen Flächenanteil von insbesondere mindestens 76, 77, 78, 79 %, vorzugsweise mindestens 80, 81, 82, 83, 84 %, bevorzugt mindestens 85, 86, 87, 88, 89 %, besonders bevorzugt 90, 91, 92, 93, 94 % in der Messfläche ein.

Damit verbunden ist es wünschenswert, das Eutektikum respektive den Flächenanteil des Eutektikums im ZM-Überzug in der REM-Aufnahme niedrig zu halten, so dass dieses 25 % in der Messfläche nicht überschreiten soll. Der Flächenanteil des Eutektikums in der Messfläche nimmt insbesondere maximal 20, 19, 18, 17, 16 %, vorzugsweise maximal 15, 14, 13, 12, 11 %, bevorzugt maximal 10, 9, 8, 7, 6 % ein. Ein Flächenanteil von mindestens 2 % ist unumgänglich.

Gemäß einer Ausgestaltung sind in einem vertikalen Schnitt durch das beschichtete Stahlblech zumindest abschnittsweise mindestens zwei benachbarte Zinkkörner, welche jeweils eine Korngröße in vertikaler Ausrichtung kleiner als eine Dicke des ZM-Überzugs aufweisen, auf unterschiedlichen Ebenen, insbesondere übereinander und/oder versetzt zueinander, innerhalb des ZM-Überzugs in der REM-Aufnahme angeordnet.

Gemäß einer Ausgestaltung sind in einem vertikalen Schnitt durch das beschichtete Stahlblech zumindest abschnittsweise mindestens zwei, bevorzugt mindestens drei benachbarte Zinkkörner, welche jeweils eine Korngröße in vertikaler Ausrichtung kleiner als die Dicke des ZM-Überzugs aufweisen, auf unterschiedlichen Ebenen, insbesondere übereinander und/oder versetzt zueinander, innerhalb des ZM-Überzugs in der REM-Aufnahme angeordnet.

Jedes Zinkkorn hat eine Korngröße und auch einen ermittelbaren Schwerpunkt im Schnitt betrachtet, so dass mit "auf unterschiedlichen Ebenen" gemeint ist, dass die Schwerpunkte der mindestens zwei oder drei benachbarten Zinkkörner zumindest abschnittsweise innerhalb des ZM-Überzugs an verschiedenen Stellen angeordnet sind, bevorzugt in unterschiedlichem Abstand zur Blechebene. So können in vorteilhafter Weise eine im Vergleich zu einem Zinkkorn in einem konventionellen ZM-Überzug, welche im Wesentlichen in einem Abschnitt die vollständige Dicke des ZM-Überzugs einnimmt, Risse und/oder Abplatzungen durch mechanische Einwirkungen, wie zum Beispiel beim Formen des beschichteten Stahlblechs, gezielt gesteuert und einem Versagen des Korrosionsschutzes entgegengewirkt werden. Auch wenn Abplatzungen erst zu einem späteren Zeitpunkt nach einem Formen im bereits verbauten Zustand auftreten, ist aufgrund des weiterhin intakten ZM-Überzugs eine Korrosionsbeständigkeit gegeben.

Bei dem hier in Rede stehenden Stahlblech handelt es sich um eine Stahllegierung, vorzugsweise um eine kohlenstoffhaltige Stahllegierung.

Das Stahlblech ist warmgewalzt oder kaltgewalzt und umfasst eine Legierung enthaltend oder bestehend aus den folgenden Elementen in Gew.-%:

| | |
|---|---|
| C: | 0,0003 bis 0,50 %; |
| Mn: | 0,0005 bis 3,0 %; |
| P: | bis 0,15 %; |
| S: | bis 0,050 %; |
| N: | bis 0,10 %; |

optional eines oder mehrere der folgenden Elemente:

| | |
|---|---|
| Al: | 0,0050 bis 1,60 %; |
| Si: | bis 1,80 %; |
| Nb: | bis 0,20 %; |
| Ti: | bis 0,20 %; |
| V: | bis 0,20 %; |
| B: | bis 0,030 % und/oder |
| Cu: | bis 0,80 % und/oder |
| Cr: | bis 1,0 % und/oder |
| Ni: | bis 0,20 % und/oder |
| Mo: | bis 0,25 % und/oder |
| Sn: | bis 0,10 %; |
| Ca: | bis 0,005 %; |

Rest Eisen und unvermeidbare Verunreinigungen.

Die Stahllegierung kann bevorzugt ein Baustahl nach DIN EN 10025:2020 sein. Ein Baustahl kann unlegiert, s. DIN EN 10025-2, normalgeglüht, s. DIN EN 10025-03, oder als Feinkornbaustahl niedrig legiert, s. DIN EN 10025-4, je nach Verwendungszweck ausgelegt, sein. Beispielhafte Stähle dieser Gattung sind unter der Norm-Bezeichnung S220, S235, S250, S275, S355(N), S420(N), S460MC erhältlich.

Solche Stähle weisen eine Legierung auf, die enthält oder besteht aus den folgenden Elementen in Gew.-%:
C: 0,030 bis 0,250 %, insbesondere 0,040 bis 0,250 %, vorzugsweise 0,050 bis 0,250 %;
Si: 0,00 bis 0,70 %, insbesondere 0,0010 bis 0,40 %, vorzugsweise 0,0010 bis 0,30 %;
Mn: 0,010 bis 2,0 %, insbesondere 0,010 bis 1,90 %, vorzugsweise 0,010 bis 1,80 %;
P: bis 0,10 %, insbesondere bis 0,080 %, vorzugsweise bis 0,060 %;
S: bis 0,050 %, insbesondere bis 0,040 %, vorzugsweise bis 0,030 %;
N: bis 0,10 %, insbesondere bis 0,050 %, vorzugsweise bis 0,030 %;
Al: 0,010 bis 0,150 %, insbesondere 0,010 bis 0,10 %, vorzugsweise 0,010 bis 0,090 %; optional eines oder mehrere der folgenden Elemente:
   Cu bis 0,80 % und/oder Cr bis 0,70 % und/oder Nb bis 0,10 % und/oder Ti bis 0,20 %;
   Rest Eisen und erschmelzungsbedingte Verunreinigungen.

Bevorzugt wird auch Baustahl wie S220GD, S250GD, S280GD, S320GD, S350GD, S390GD, S420GD, S450GD, S550GD als Stahlblech eingesetzt, vorzugsweise kaltgewalzt.

In einer Alternative wird interstitiell freier Stahl, s. auch DIN EN 10346, bzw. weicher Stahl wie DX51D, DX52D, DX53D, DX54D und/oder DX56D als Stahlblech eingesetzt.

Solche Stähle weisen eine Legierung auf, die enthält oder besteht aus den folgenden Elementen in Gew.-%:
C: 0,0003 bis 1,0 %, insbesondere 0,001 bis 0,90 %, vorzugsweise 0,001 bis 0,80 %;
Si: 0,00 bis 0,50 %, insbesondere 0,0010 bis 0,40 %, vorzugsweise 0,0010 bis 0,30 %;
Mn: 0,0005 bis 2,0 %, insbesondere 0,010 bis 1,90 %, vorzugsweise 0,010 bis 1,80 %;
P: bis 0,10 %, insbesondere bis 0,080 %, vorzugsweise 0,0002 bis 0,060 %;
S: bis 0,050 %, insbesondere bis 0,040 %, vorzugsweise 0,0003 bis 0,030 %;
N: bis 0,10 %, insbesondere bis 0,080 %, vorzugsweise 0,0001 bis 0,070 %;
Al: 0,0010 bis 1,0 %, insbesondere 0,0010 bis 0,90 %, vorzugsweise 0,0010 bis 0,80 %; eines oder beide der folgenden Elemente:
Nb: 0,0001 bis 0,20 %, insbesondere 0,0002 bis 0,10 %, vorzugsweise 0,0003 bis 0,050 %;
Ti: 0,0005 bis 0,20 %, insbesondere 0,010 bis 0,150 %, vorzugsweise 0,010 bis 0,120 %;
optional eines oder mehrere der folgenden Elemente:
   B bis 0,0050 % und/oder Cu bis 0,20 % und/oder Cr bis 0,20 % und/oder Ni bis 0,20 %
   und/oder Mo bis 0,150 % und/oder Sn bis 0,10 %;
   Rest Eisen und unvermeidbare Verunreinigungen.
In einer weiteren Alternative wird mikrolegierter Stahl wie HX260LAD, HX300LAD, HX340LAD, HX380LAD und/oder HX420LAD als Stahlblech eingesetzt.
   C: 0,010 bis 0,40 %, insbesondere 0,015 bis 0,30 %, vorzugsweise 0,020 bis 0,20 %;
   Si: 0,00 bis 0,90 %, insbesondere 0,0010 bis 0,80 %, vorzugsweise 0,0010 bis 0,70 %;
   Mn: 0,010 bis 2,20 %, insbesondere 0,015 bis 2,10 %, vorzugsweise 0,020 bis 2,0 %;
   P: bis 0,10 %, insbesondere bis 0,080 %, vorzugsweise 0,0002 bis 0,070 %;
   S: bis 0,070 %, insbesondere bis 0,060 %, vorzugsweise 0,0003 bis 0,050 %;
   N: bis 0,10 %, insbesondere bis 0,090 %, vorzugsweise 0,0001 bis 0,080 %;
   Al: 0,0050 bis 1,2 %, insbesondere 0,0070 bis 01,10 %, vorzugsweise 0,010 bis 1,0 %; mindestens eines der folgenden Elemente:
      Nb: 0,0001 bis 0,25 %, insbesondere 0,005 bis 0,20 %, vorzugsweise 0,010 bis 0,150 %;
      Ti: 0,001 bis 0,40 %, insbesondere 0,005 bis 0,30 %, vorzugsweise 0,010 bis 0,20 %;
      V: 0,001 bis 0,10 %, insbesondere 0,005 bis 0,080 %, vorzugsweise 0,010 bis 0,050 %; optional eines oder mehrere der folgenden Elemente:
         B bis 0,0050 % und/oder Cu bis 0,40 % und/oder Cr bis 0,70 %;
         Rest Eisen und unvermeidbare Verunreinigungen.

Häufig werden als Grundsubstrat warmgewalzte Stähle eingesetzt.

Denkbar ist selbstverständlich auch eine Verwendung von kaltgewalzten Stählen, wie beispielsweise S550GD.

Eine entsprechende Einteilung der oben genannten Stähle ist der DIN EN 10027 zu entnehmen.

Gemäß einem weiteren Aspekt betrifft die Erfindung ein beschichtetes Stahlblechbauteil mit einem ZM-Überzug und einem Auflagengewicht zwischen 200 und 1000 g/m², welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner und Eutektikum umfasst oder daraus besteht, aufweisend mindestens eine Biegekante, wobei an der äußeren Biegenkante Risse und/oder Abplatzungen, welche nur teilweise in den ZM-Überzug hineinverlaufen und/oder lokal entlang der Biegekante am ZM-Überzug auftreten, vorhanden sind. Die Risse und/oder Abplatzungen, welche beispielsweise nur teilweise in den ZM-Überzug hineinverlaufen, reichen jedoch nicht bis auf die Blechoberfläche. Somit verlaufen insbesondere die Risse innerhalb des Eutektikums und enden in jeweils einem Zinkkorn.

Aufgrund der Präsenz der Zinkkörner, insbesondere der mehrlagig angeordneten kleinen Zinckörner bleibt der Korrosionsschutz des ZM-Überzugs trotz Beschädigung erhalten. Damit ist eine Druck- und Verformungsbeständigkeit des ZM-Überzugs gewährleistet.

Bevorzugt und gemäß einem weiteren Aspekt der Erfindung ist das beschichtete Stahlblechbauteil ein verformtes beschichtetes Stahlblech mit einem ZM-Überzug und einem Auflagengewicht zwischen 200 und 1000 g/m², welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner und Eutektikum umfasst oder daraus besteht, wobei in einem vertikalen Schnitt durch das beschichtete Stahlblech in einer REM-Aufnahme eine ein Rechteck aufweisende Messfläche (M) mit einer langen Seite von 200 µm und einer kurzen Seite von 14 µm innerhalb des ZM-Überzugs derart aufgespannt wird, dass die lange Seite des Rechtecks parallel zur Blechebene ausgerichtet ist, wobei die Zinkkörner einen Flächenanteil von mindestens 75 % in der Messfläche einnehmen.

Besonders bevorzugt ist das beschichtete Stahlblechbauteil ein verformtes beschichtetes Stahlblech gemäß jeder der oben beschrieben Ausführung oder Kombination davon.

Insbesondere ist das beschichtete Stahlblechbauteil ein verformtes beschichtetes Stahlblech wie oben beschrieben hergestellt mit dem erfindungsgemäßen Verfahren wie oben beschrieben.

Die mindestens eine Biegekante ergibt sich im Zuge eines Formens eines beschichteten Stahlblechs, wobei das Formen ein Rollprofilieren oder ein Ziehen oder ein Abkanten umfassen kann. Die mindestens eine Biegekante erstreckt sich beispielsweise im Wesentlichen durchgehend, so dass das Stahlblechbauteil ein Profil ergibt, vorzugsweise mit mindestens zwei Biegekanten, welche beispielsweise im Wesentlichen parallel zueinander verlaufen. Mithin kann das Stahlblechbauteil ein Rollprofil oder ein Ziehteil oder ein Kantteil sein.

Um Wiederholungen zu vermeiden, wird jeweils auf die Ausführungen zu dem erfindungsgemäßen beschichteten Stahlblech verwiesen.

Gemäß einem weiteren Aspekt betrifft die Erfindung eine Verwendung des erfindungsgemäßen Stahlblechbauteils als Gestell und/oder als Träger für ein Solarpaneel.

Näher erläutert wird die Erfindung anhand der folgenden Ausführungsbeispiele in Verbindung mit der Zeichnung.

Mittels eines Schmelztauchsimulators können großtechnisch angewandte Schmelztauchverfahren im Labormaßstab nachgestellt werden. So kam im Schmelztauchsimulator Iwatani HDPS V ein warmgewalztes Stahlblech der Güte S235 mit einer Dicke von 1,5 mm zur Anwendung, wobei 4 Versuche mit unterschiedlichen Auflagengewichten [in g/m²] durchgeführt wurden. Es wurden ZM-Überzüge mit verschiedenen Aluminium- [in Gew.-%] und Magnesiumgehalten [in Gew.-%], Rest Zink und unvermeidbare Verunreinigungen untersucht. Das Abstreifen erfolgte an Luftatmosphäre und als gasförmiges Abstreifgas kam ein Stickstoff-Luftgemisch mit einem Volumenverhältnis 30:70 zum Abstreifen mit unterschiedlichen Abkühlraten rK [in °C/s] zur Anwendung, s. Tabelle 1.

**Tabelle 1**

| **Versuch** | **Auflage [g/m²]** | **Mg [Gew.-%]** | **Al [Gew.-%]** | **rK [°C/s]** | **Anteil Zinkkörner [%]** |
|---|---|---|---|---|---|
| 1 | 310 | 1,9 | 1,7 | 20 | > 90 |
| 2 | 430 | 1,4 | 1,3 | 25 | > 85 |
| 3 | 620 | 1,8 | 1,6 | 29 | > 85 |
| 4 | 430 | 3,0 | 3,5 | 14 | < 60 |

Aus den 4 Versuchen wurden Proben abgeschnitten und mittels Rasterelektronenmikroskop-(kurz: REM) (Teil-)Aufnahmen konnten die Zinkkörner (Z) und eutektischen Phasen respektive Eutektikum (E), s. **Figur 1-4****,** wobei in einem vertikalen Schnitt durch die beschichteten Proben in jeweils einer REM-Aufnahme jeweils eine ein Rechteck aufweisende Messfläche (M), schematisch dargestellt, mit einer langen Seite von 200 µm und einer kurzen Seite von 14 µm innerhalb des ZM-Überzugs derart aufgespannt wird, dass die lange Seite des Rechtecks parallel zur Blechebene ausgerichtet ist. Dabei wurde ein Linienraster in der Bildbearbeitung ImageAccess mit einzelnen Rasterelementen der Abmessung 10 nm x 10 nm zu Hilfe genommen. Figur 1 bis 4 zeigen die REM-Aufnahmen im vertikalen Schnitt erfassten oben beschriebenen Proben, wobei die Proben 1 bis 3 (Figur 1-3) aus erfindungsgemäßen Stallblechen (1) und die Probe 4 (Figur 4) aus einem konventionell hergestellten Stahlblech herausgetrennt worden sind. Die REM-Aufnahmen erfolgten in einem Gerät der Fa. Tescan Vega. Im ZM-Überzug sind die (primären) Zinkkörner (Z) sehr gut zu erkennen und mit (E) sind die eutektischen Phasen respektive das Eutektikum, welche im Wesentlichen eine Kombination aus Zink und Magnesium umfassen, gezeigt.

Des Weiteren wurden aus den entnommenen Proben Bauteile mit einer Blechkante geformt, d.h. es wurde ein Prozess nachgeahmt, welcher sich beim Rollprofilieren oder beim Ziehen oder beim Abkanten von Teilen einstellt, um Stahlblechbauteile zu formen, welche sich hervorragend als Gerüst und/oder Träger für Solarpaneele eignen respektive verwendet werden können, da sie insbesondere einen sehr guten und ausreichenden Korrosionsschutz für mindestens 20 Jahre bereitstellen können.

## Patentansprüche

1. Beschichtetes Stahlblech mit einem ZM-Überzug und einem Auflagengewicht zwischen 200 und 1000 g/m², welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner (Z) und Eutektikum (E) umfasst oder daraus besteht, **dadurch gekennzeichnet, dass** in einem vertikalen Schnitt durch das beschichtete Stahlblech in einer REM-Aufnahme eine ein Rechteck aufweisende Messfläche (M) mit einer langen Seite von 200 µm und einer kurzen Seite von 14 µm innerhalb des ZM-Überzugs derart aufgespannt wird, dass die lange Seite des Rechtecks parallel zur Blechebene ausgerichtet ist, wobei die Zinkkörner (Z) einen Flächenanteil von mindestens 75 % in der Messfläche (M) einnehmen.

2. Stahlblech nach Anspruch 1, wobei die Zinkkörner (Z) einen Flächenanteil von mindestens 85 % in der Messfläche (M) einnehmen.

3. Stahlblech nach einem der vorhergehenden Ansprüche, wobei das Eutektikum (E) einen Flächenanteil von maximal 15 % in der Messfläche (M) einnimmt.

4. Stahlblech nach einem der vorhergehenden Ansprüche, wobei in einem vertikalen Schnitt durch das beschichtete Stahlblech zumindest abschnittsweise mindestens zwei benachbarte Zinkkörner (Z) auf unterschiedlichen Ebenen (I, II, III), insbesondere übereinander und/oder versetzt zueinander, innerhalb des ZM-Überzugs angeordnet sind.

5. Stahlblech nach einem der vorhergehenden Ansprüche, welches warmgewalzt oder kaltgewalzt ist und eine Legierung enthält oder besteht aus den folgenden Elementen in Gew.-%:
| | |
|---|---|
| C: | 0,0003 bis 0,50 %; |
| Mn: | 0,0005 bis 3,0 %; |
| P: | bis 0,15 %; |
| S: | bis 0,050 %; |
| N: | bis 0,10 %; |
optional eines oder mehrere der folgenden Elemente:
| | |
|---|---|
| Al: | 0,0050 bis 1,60 %; |
| Si: | bis 1,80 %; |
| Nb: | bis 0,20 %; |
| Ti: | bis 0,20 %; |
| V: | bis 0,20 %; |
| B: | bis 0,030 % und/oder |
| Cu: | bis 0,80 % und/oder |
| Cr: | bis 1,0 % und/oder |
| Ni: | bis 0,20 % und/oder |
| Mo: | bis 0,25 % und/oder |
| Sn: | bis 0,10 %; |
| Ca: | bis 0,005 %; |
Rest Eisen und unvermeidbare Verunreinigungen.

6. Verfahren zur Herstellung eines ZM-Überzugs auf einem Stahlblech, wobei der ausgehärtete ZM-Überzug Zinkkörner (Z) und Eutektikum (E) umfasst oder daraus besteht, **dadurch gekennzeichnet, dass** in einem vertikalen Schnitt durch das beschichtete Stahlblech in einer REM-Aufnahme eine ein Rechteck aufweisende Messfläche (M) mit einer langen Seite von 200 µm und einer kurzen Seite von 14 µm innerhalb des ZM-Überzugs derart aufgespannt wird, dass die lange Seite des Rechtecks parallel zur Blechebene ausgerichtet ist, wobei die Zinkkörner (Z) einen Flächenanteil von mindestens 75 % in der Messfläche einnehmen, wobei ein Stahlblech in ein Schmelzbad getaucht wird, das umfasst oder besteht neben Zink (Rest) und unvermeidbaren Verunreinigungen zusätzliche Elemente wie Aluminium mit einem Gehalt zwischen 0,5 und 8,0 Gew.-% und Magnesium mit einem Gehalt zwischen 0,5 und 8,0 Gew.-%., wobei eine Abkühlung der auf dem Stahlblech aufgebrachten ZM-Schmelze mit einer Geschwindigkeit ≥ 15 °C/s erfolgt.

7. Beschichtetes Stahlblechbauteil mit einem ZM-Überzug und einem Auflagengewicht zwischen 200 und 1000 g/m², welcher neben Zink und unvermeidbaren Verunreinigungen zusätzliche Elemente wie Aluminium mit einem Gehalt von 0,5 bis zu 8,0 Gew.-% und Magnesium mit einem Gehalt von 0,5 bis zu 8,0 Gew.-% in dem Überzug umfasst, wobei der ZM-Überzug Zinkkörner (Z) und Eutektikum (E) umfasst oder daraus besteht, aufweisend mindestens eine Biegekante, **dadurch gekennzeichnet, dass** an der äußeren Biegenkante Risse, welche nur teilweise in den ZM-Überzug hineinverlaufen, und/oder Abplatrungen, welche lokal entlang der Biegekante am ZM-Überzug auftreten, vorhanden sind, wobei die Risse und/oder Abplatzungen nicht bis auf die Blechoberfläche reichen.

8. Stahlblechbauteil nach Anspruch 7, wobei das beschichtete Stahlblechbauteil ein Rollprofil ist.

9. Stahlblechbauteil nach Anspruch 7, wobei das beschichtete Stahlblechbauteil ein Ziehteil ist.

10. Stahlblechbauteil nach Anspruch 7, wobei das beschichtete Stahlblechbauteil ein Abkantteil ist.

11. Verwendung eines beschichtetes Stahlblechbauteils nach einem der Ansprüche 7 bis 10 als Gestell und/oder als Träger für ein Solarpaneel.
